# EUROPÄISCHE PATENTSCHRIFT

(11) **EP 0 946 311 B1**
(45) Veröffentlichungstag und Bekanntmachung des Hinweises auf die Patenterteilung: **25.10.2000**
(21) Anmeldenummer: 97954916.9
(22) Anmeldetag: 15.12.1997
(51) Int. Cl.: B21D 22/00, B21D 53/88, B62D 65/00

(54) **VERFAHREN ZUM HERSTELLEN EINES BLECHFORMTEILES DURCH UMFORMEN**
METHOD FOR THE PRODUCTION OF A SHEET METAL PART BY FORMING
PROCEDE POUR PRODUIRE UNE PIECE FACONNEE EN TOLE PAR FORMAGE

(30) Priorität: 20.12.1996 DE 19653543
(43) Veröffentlichungstag der Anmeldung: 06.10.1999
(73) Patentinhaber: AUDI AG, 85045 Ingolstadt (DE)
(72) Erfinder: Schiessl, Gerhard, 85092 Kösching (DE); Bergmann, Hans-Wilhelm, 90542 Eckental (DE)
(74) Vertreter: Geissler, Manfred
(86) Internationale Anmeldenummer: EP9707029
(87) Internationale Veröffentlichungsnummer: WO9828097

(56) Entgegenhaltungen:
- DE-A- 2 332 287
- DE-A- 4 307 563
- DE-A- 4 425 033

## Beschreibung

Die Erfindung bezieht sich auf ein Verfahren zum Herstellen eines entsprechend den Festigkeits- bzw. Steifigkeitsanforderungen unterschiedliche Materialstärken aufweisenden Blechformteiles durch Tiefziehen.

Das gattungsgemäße Herstellungsverfahren dient insbesondere dem Leichtbau und findet in besonderer Weise bei der Herstellung von Fahrzeugkarosserien Anwendung. Während es nämlich bisher üblich war, ein Blechformteil in seiner Dicke nach dem Bereich/Abschnitt der höchsten mechanischen Anforderungen auszulegen, ist man mittlerweile dazu übergegangen, bezüglich der Materialstärken im Hinblick auf die lokal unterschiedlichen Steifigkeitsanforderungen zu differenzieren.

Ein entsprechendes Verfahren ist beispielsweise in der DE 43 07 563 C2 beschrieben. Das Patent erläutert ein Verfahren zum Fertigen eines Blechstrukturteiles, das partiell eine Mehrfachblechstruktur, bestehend aus einem Grundblech und stellenweise einem damit verbundenen Verstärkungsblech oder mehreren Verstärkungsblechen, aufweist, wobei das Grundblech und das Verstärkungsblech oder die Verstärkungsbleche gemeinsam tiefgezogen werden. Dabei wird das Verstärkungsblech bzw. werden die Verstärkungsbleche vor dem gemeinsamen Tiefziehen zumindest teilweise am Grundblech befestigt und nach dem Tiefziehen unlösbar mit dem Grundblech verbunden.

Eine entsprechende Vorgehensweise ist in der Patentanmeldung DE 42 28 396 A1 beschrieben, bei der neben einer partiellen Steifigkeitserhöhung das weitere Ziel verfolgt wird, die schwingungsfähige Masse ebener oder gering verformter Blechteilbereiche zu verringern, um damit die Eigenfrequenzen zu erhöhen.

Dem vorstehend erwähnten Stand der Technik haftet der Nachteil an, daß bei einer solchen Vorgehensweise bezüglich Fertigung und Logistik ein hoher Aufwand betrieben werden muß, der entsprechend kostenintensiv ist.

Die EP 0 486 093 B1 beschreibt ein Verfahren, bei dem die Verstärkung von Teilbereichen eines Formteiles mittels eines verstärkenden Strukturgliedes erfolgt, das von einem zu bedeckenden Plattenkörper getrennt verformt wird und erst anschließend mit dem ebenfalls fertig geformten Plattenkörper verbunden wird. Bei dieser Vorgehensweise ist der Formgebungsprozeß kompliziert und aufwendig.

Der Vollständigkeit halber wird noch auf die DE 41 04 256 A1 verwiesen. Dort wird insbesondere am Beispiel von Karosserieteilen für Personen- und Lastkraftwagen erläutert, wie hochbelastete lokale Bereiche (Scharnieraufnahmen, Schloßverstärkungen, Ansatzbereiche für Holme oder sonstige tragende Teile) wirkungsvoll verstärkt werden können. Im Ergebnis werden bei diesem Verfahren Formteile erstellt, die auch als sogenannte "tailored blanks" bekannt geworden sind (siehe hierzu auch VDI-Berichte Nr. 1002, 1993, Seite 45-51). In der letztgenannten Literaturstelle wird insbesondere am Beispiel eines Türinnenbleches gezeigt, wie durch größere Blechdicken im Bereich der Scharnier- und Schloßbefestigung eine ausreichende Steifigkeit erzeugt werden kann. Die Gewichtsersparnis erbringt dabei ein zwischen dickeren Blechen eingebrachtes Dünnblech. Nachteilig an diesen Blechen ist die Tatsache, daß sie im Grunde genommen nur für Formteile verwendet werden können, die am fertigen Produkt nicht sichtbar sind. Beide vorgenannte Druckschriften stellen explizit auf Formkörper ab, die entweder selbst Innenteil eines Teileverbundes sind oder durch gesonderte Formteile auf einer inneren Teilfläche mit Störung der äußeren Oberfläche verstärkt sind.

Der Erfindung liegt die Aufgabe zugrunde, ein weiteres Verfahren zum Herstellen eines entsprechend den Festigkeits- bzw. Steifigkeitsanforderungen unterschiedliche Materialstärken aufweisenden Blechformteiles bereitzustellen, welches kostengünstig und hinsichtlich des Formgebungsprozesses problemlos durchführbar ist.

Die erfindungsgemäße Lösung ist in den Verfahrensmerkmalen gemäß dem Patentanspruch 1 zu sehen. Ein solchermaßen hergestelltes Blechformteil erfordert nur einen relativ geringen zusätzlichen fertigungstechnischen und logistischen Aufwand. Die Blechformteile zeichnen sind durch eine hohe Oberflächengüte und fließende Übergänge zwischen den Bereichen unterschiedlicher Materialstärken aus.

An sich ist es bereits aus der DE 23 32 287 B2 bekannt, zum Tiefziehen von Stahlblechen, insbesondere von Blechen aus austenitischen Stählen, eine Erwärmung im Bereich der Formgebung vorzusehen. Im Bereich der Kraftübertragung findet andererseits eine Kühlung statt. Die Wärmebehandlung dient insgesamt dem Zweck, das Tiefziehverfahren so zu gestalten, daß austenitische Stahlbleche umformbar sind. Eine über die Platinenoberfläche unterschiedliche Wärmebehandlung mit dem der vorliegenden Erfindung zugrundeliegenden Ziel, entsprechend den Festigkeitsanforderungen unterschiedliche Materialstärken zu erhalten, findet nicht statt.

In der DE 44 25 033 A1 sind desweiteren ein Verfahren und eine Vorrichtung zum Drückumformen von Werkstücken beschrieben, wobei ein Werkstück in eine Spanneinrichtung eingespannt und durch zumindest ein Drückwerkzeug umgeformt wird. Insbesondere ist eine Laserstrahleinrichtung vorgesehen, durch die das Werkstück mit einem Laserstrahl beaufschlagt und erwärmt wird, um die Fließspannung zu senken und das Formänderungsvermögen zu verbessern. Die Umformtemperatur ist an unterschiedliche Materialien anpaßbar und regelbar. Dadurch kann eine lokale Erwärmung des Werkstückes in den Bereichen hoher Umformgrade erfolgen. Bei diversen Ausführungsbeispielen besteht auch die Möglichkeit, die Wandstärke des Werkstückes zu reduzieren, ohne daß darauf eingegangen wird, weshalb eine solche Reduzierung anzustreben ist.

In der DE 43 16 829 A1 ist desweiteren ein Verfahren zur Materialbearbeitung mit Diodenstrahlung beschrieben, wobei eine Anpassung des Strahlprofiles an den Bearbeitungsprozeß erfolgen kann. Als Anwendungsmöglichkeiten werden angegeben: Umformen und Biegen eines Werkstückes, Laserstrahlbrennschneiden, Schweißen von Werkstücken, Beseitigen von Verunreinigungen oder Beschichtungen von Werkstücken, lokale Erwärmung zur Unterstützung einer spannabhebenden Werkstückbearbeitung und Löten von Werkstücken.

Durch die Verwendung hoch-, höher- und höchstfester Stahlbleche kann beispielsweise im Karosseriebau eine Reduzierung des Teilegewichtes erreicht werden. Da solche Stähle jedoch nur eine begrenzte Umformbarkeit besitzen, ist deren Einsatz häufig aufgrund funktionsbedingt erforderlicher Umformgrade in bestimmten Bereichen des tiefzuziehenden Teiles ausgeschlossen. Nach der Erfindung wird dieser Mangel dadurch behoben und eine weitere Reduzierung des Teilegewichtes durch unterschiedliche Materialstärken dadurch erreicht, daß über eine lokale Temperaturerhöhung vor oder während des Umformens, insbesondere Tiefziehens, die Fließgrenze lokal abgesenkt und das Verfestigungs- und Formänderungsvermögen verändert wird. Damit kann erreicht werden, daß in den Bereichen, in denen funktionsbedingt hohe Festigkeiten/Steifigkeiten erforderlich sind, keine oder nur eine geringe Reduzierung der Materialstärke beim Umformen auftritt, während andererseits in den Bereichen, in denen keine oder geringere Festigkeits-/Steifigkeitsanforderungen gestellt werden, die Blechstärke während des Umformens relativ stark, d. h. auf das technisch zulässige Maß reduziert werden kann.

Je nach verwendetem Blechwerkstoff, Blechdicke und Teilegeometrie läßt sich ein unterschiedliches Fließverhalten z. B. durch die nachstehend aufgeführten Varianten erreichen.

### Variante A:

Eine lokale Erwärmung erfolgt nach einem der letzten Walzschritte; hierdurch entsteht ein Coil- oder Tafelblech, welches ein dem späteren Umformprozeß angepaßtes Formänderungsverhalten aufweist. Die lokale Änderung des Fließverhaltens wird werkstoffabhängig erreicht, nämlich
- bei gewalzten Stahlblechen der Qualität St 15 erfolgt eine lokale Reduzierung der Fließgrenze durch lokale Rekristallisation bzw. Erholung des Blechwerkstoffes,
- bei Dualphasenstählen (DP 500) erfolgt eine lokale Reduzierung der Fließgrenze durch lokale Veränderung des Martensit-, Ferritanteiles oder durch Änderung der Martensithärte der martensitischen Phasenbestandteile,
- bei ausscheidungsgehärteten Blechwerkstoffen erfolgt eine lokale Reduzierung der Fließgrenze durch lokale Überalterung bzw. Homogenisierung des Blechwerkstoffes

### Variante B:

Eine lokale Temperaturänderung erfolgt während oder unmittelbar vor der Umformung des Bleches zum Blechformteil z. B. im Tiefziehwerkzeug oder in einer dem Tiefziehwerkzeug vorgeschalteten Anwärm- bzw. Abkühlvorrichtung. Hierdurch wird in dem temperaturveränderten Bereich die Fließgrenze aufgrund deren Temperaturabhängigkeit und das Umformverhalten lokal verändert.

### Variante C:

Hier erfolgt die Umformung des Bleches in zwei Schritten. Nach einer ersten Verformung mit einem kleinen Umformgrad erfolgt die anschließende Endformung - nachdem die Eigenschaften des zu verformenden Bleches durch eine lokale Temperaturerhöhung entsprechend verändert wurden - mit einem hohem Umformgrad vor allem in den Bereichen, wo eine Materialstärken-Reduzierung angestrebt wird.

Zu verschiedenen Stahlsorten bereits durchgeführte Versuche ergaben folgendes:

### Variante A - Lokale Erwärmung nach einem der letzten Walzschritte

Ziel dieser Variante ist ja die lokale Änderung der Fließgrenze durch Wärme, die nach einem der letzten Walzschritte, aber vor der Blechveredelung in ein Coil oder Tafelblech eingebracht wird. Bei höherfesten Stählen, Stähle ZStE 180 BH (Bake-Hardening) und DP 500, ist in einem Temperaturbereich zwischen 200° C bis 400° C ein Anstieg der Streckgrenzen um ca. 25 % bezogen auf die Ausgangswerte feststellbar. Während bei dem Bake-Hardening-Stahl keine weiteren Festigkeitsänderungen bei höheren Temperaturen auftreten, fallen die Werte bei dem Dualphasen-Stahl ab Temperaturen oberhalb 550° C wieder um bis zu 25 % der höchsten Streckgrenzenwerte ab.

Bei den höchstfesten Stählen, z. B. TRIP 800 und CP 1000, schwanken die Festigkeitskennwerte. Insgesamt sind vergleichsweise geringe Festigkeitsunterschiede von ca. 10 % gegenüber der Raumtemperaturfestigkeit zu verzeichnen.

Fazit: Es ist bei eben diskutierten Stählen gemäß Variante A möglich, auf Coils oder Tafelbleche lokale Streckgrenzenänderungen entsprechend einem geeigneten Formteil einzustellen. Die Wärmeeinbringung kann z. B. mit einem Laser erfolgen.

### Variante B - Lokale Erwärmung unmittelbar vor oder während dem Umformen

Ziel dieser Variante ist ja die lokale Änderung der Fließgrenze durch Wärme, die unmittelbar vor oder während dem Umformen in das (Schwarz-) Blech eingebracht wird.

Die Temperatureinbringung kann sehr schnell, d. h. im Sekundenbereich erfolgen. Bei den getesteten Stählen (ZStE 180 BH, DP 500) ist festzustellen, daß bei einer Erwärmung bestimmte Bereiche stark, andere wiederum schwach verformen.

Bei dem Bake-Hardening-Stahl ist die Temperatur - um eine lokale Fließfähigkeit zu bewirken - vorzugsweise zwischen 100° C und 200° C zu wählen, wobei eine Festigkeitsabsenkung um bis zu 8 % zum Ausgangszustand zu erwarten ist. Die in diesem Fall benötigten moderaten Temperaturen können durchaus von dem Umformwerkzeug ertragen werden. Im Gegensatz dazu werden bei dem Dualphasen-Stahl Temperaturen um die 200° C bzw. um die 500° C oder mehr benötigt, um in bestimmten Bereichen eine sinnvolle Erhöhung der lokalen Dehnung zu erreichen. Bei Temperaturen um die 200° C ist eine Festigkeitsabsenkung von mindestens 10 % ab 550° C um mindestens 20 % zum Ausgangszustand auszumachen.

Bei den höchstfesten Blechqualitäten TRIP 800 bzw. CP 1000 bedarf es einer Temperatur von ca. 500° C, um eine sinnvolle lokale Dehnung zu bewirken. Dabei kommt es zu Festigkeitsabsenkungen von ca. 22 % bzw. 28 % gegenüber dem Ausgangszustand.

Fazit: Variante B ist für den Bake-Hardening-Stahl definitiv und für den Dualphasen-Stahl bedingt anwendbar. Für die höchstfesten Varianten TRIP 800 und CP 1000, die zum Absenken der Festigkeitswerte Temperaturen über 500° C benötigen, ist Variante B weniger geeignet. Die benötigten Temperaturen sind zu hoch für den Einsatz im Umformwerkzeug. Als Wärmeeinbringungsquelle (Temperaturbereich: ca. 100° C bis 250° C) ist folgendes vorstellbar: Ölbad, Fön.

Ohne Bedeutung für eine lokale Dehnungsänderung scheint für alle genannten Stahlqualitäten der Temperaturbereich zwischen ca. 350° C bis 450° C zu sein. In diesem Bereich kommt es zu keiner Festigkeitsabsenkung, sondern zu einem Festigkeitsmaximum, das mit dem Bake-Hardening-Effekt begründet werden kann.

### Variante C - Umformen in zwei Schritten

Ziel von Variante C ist ja die Umformung des Bleches in zwei Schritten. Nach dem ersten Umformschritt kann wie in Variante B vorgegangen werden.

In Zusammenhang mit der Anwendung des erfindungsgemäßen Verfahrens sind noch folgende Überlegungen beachtenswert:

Normalerweise erfolgt in einem einfachen Zugversuch bei lokaler Erwärmung einer Zugprobe bevorzugt eine Einschnürung in dem beschriebenen Bereich, da die Streckgrenze wegen der erhöhten Temperatur absinkt, und so ein Bereich besonders starken Fließens entsteht.

Beim Zugversuch gelten folgende Zusammenhänge:$\text{σ =} \frac{\text{F}}{{\text{S}}_{\text{0}}}$${\text{R}}_{\text{m}} \text{=} \frac{{\text{F}}_{\text{max}}}{{\text{S}}_{\text{0}}}$$\text{ε =} \frac{\text{ΔL}}{{\text{L}}_{\text{0}}} \text{=} \frac{{\text{L - L}}_{\text{0}}}{{\text{L}}_{\text{0}}}$

Dabei ist:
- σ :: Nennspannung
- S₀ :: Ausgangsquerschnitt
- F :: Zugkraft
- Rₘ :: Zugfestigkeit
- Fₘₐₓ :: maximale Zugkraft
- Rₚ :: Dehngrenze, z.B. R_{P0,2}
- ε :: Dehnung
- ΔL :: Verlängerung
- L₀ :: Anfangsmeßlänge
- L :: jeweilige Meßlänge

Da die bei der Einschnürung verrichtete mechanische Arbeit in Wärme umgewandelt wird, steigt die Temperatur weiter an, mit der Folge, daß die Verfestigung nicht in dem Maße steigen kann, wie die Fließspannung sinkt und es schließlich zum Versagen der Probe kommt. Stellt man hingegen in verschiedenen Bereichen gewisse Unterschiede in der Fließgrenze ein - z. B. 20% / 10% / 5% -, was durch gestaffelte Temperaturerhöhung erreicht werden kann, so kann dieses "normale", oben beschriebene Verhalten vermieden werden. Ziel der Varianten A, B und C ist die Einstellung von geringen Unterschieden in den Streckgrenzen mit unterschiedlichen Verfestigungsverhalten in den verschiedenen Bereichen.

Eine praktische Ausführung kann darin bestehen, daß der Blechwerkstoff nach einem der letzten Walzschritte durch eine lokale Erwärmung in einem Ofen mit unterschiedlichen Heizzonen mittels einer Brenneranordnung, induktiver Erwärmung oder durch Hochenergiestrahlquellen lokal in der Fließgrenze abgesenkt wird. Durch entsprechende Markierungen auf der Oberfläche des Bleches können die Bereiche, in denen die Festigkeit abgesenkt wurde, von der oder den Tiefziehpressen erkannt werden, so daß eine entsprechende Positionierung des Bleches im Umformwerkzeug möglich wird.

Eine praktische Ausführung zu den Varianten B und C kann darin bestehen, daß der Blechwerkstoff durch eine lokale Erwärmung unmittelbar vor der Umformung in einem Ofen mit unterschiedlichen Heizzonen mittels einer Brenneranordnung induktiv oder durch Hochenergiestrahlquellen lokal in der Fließgrenze verändert wird, oder dadurch, daß dies während der Umformung durch Einwirkung entsprechender Wärmequellen geschieht.

Denkbar wäre auch die Anwendung von Maßnahmen (z. B. Diodenstrahlung) entsprechend dem eingangs abgehandelten Stand der Technik.

Die mit den erfindungsgemäßen Verfahren einhergehenden Möglichkeiten zur Gestaltung unterrschiedlicher Blechformteil-Festigkeiten und -Materialstärken sind noch erweiterbar, wenn die zum Blechformteil umzuformende Platine sich aus z. B. zwei gefügten (geschweißten) Teilblechen unterschiedlicher Stahlwerkstoffe undloder unterschiedlicher Blechdicken zusammensetzt.

In der Zeichnung ist in Fig. 1a eine Blechplatine 1 mit einer Ausgangs-Blechdicke d₀ und mit mit unterschiedlicher Intensität wärmebehandelten Bereichen 1.1, 1.2, 1.3 dargestellt, während in Fig. 1b die zu einem Blechformteil 2 umgeformte Blechplatine 1 in Schnittdarstellung gezeigt ist, woraus ersichtlich wird, daß dabei auch Bereiche mit unterschiedlichen Blechdicken d1, d2 und d3 entstanden sind.

Fig. 2 zeigt anhand zweier Beispiele Fig. 2a bzw. 2b unterschiedliche Streckgrenzen mit unterschiedlichen Verfestigungsverhalten, wie sie nach der entsprechenden Wärmebehandlung in verschiedenen Bereichen der Blechplatine 1 auftreten. Gebiete, in denen beide Werkstoffbereiche plastisch fließen können, sind schraffiert. Verdeutlicht ist dies anhand von σ/ε-Schaubildern.

Ausgangssituation: In einem Werkstoff liegen nebeneinander zwei unterschiedliche Werkstoffzustände 1 bzw. 2 mit den unterschiedlichen Zugfestigkeiten Rₘ¹ bzw. Rₘ² und den Dehngrenzen Rₚ¹ bzw. Rₚ² vor.

In einem Werkstoff, der Werkstoffbereiche mit unterschiedlichen Zugfestigkeiten/Dehngrenzen besitzt, müssen folgende Bedingungen erfüllt sein, damit beide Werkstoffbereiche bei einer vorgegebenen Spannung plastisch fließen können, ohne daß es dabei zum Bruch kommt:

Bedingungen:${\text{1) R}}_{\text{p}} {\text{}}^{\text{2}} {\text{< R}}_{\text{p}} {\text{}}^{\text{1}} \text{< σ}$${\text{2) σ < minimum (R}}_{\text{m}} {\text{}}^{\text{2}} {\text{, R}}_{\text{m}} {\text{}}^{\text{1}} \text{)}$
zu 1)
   Die aufgebrachte Spannung muß größer sein als die höhere der beiden Dehngrenzen, damit sich beide Werkstoffbereiche plastisch verformen,
   muß aber gleichzeitig
zu 2)
   kleiner sein, als die kleinere der beiden Zugfestigkeiten, damit es nicht zum Versagen des Werkstoffs kommen kann.

In den Figuren 2a) und 2b) bedeuten:
: Bereiche möglicher auftretender Dehnungen bei Vorgabe einer Spannung innerhalb des zulässigen Bereichens Δσ
1, 2 : Werkstoffzustand 1 bzw. 2 mit Rₘ¹ bzw. Rₘ² und Rₚ¹ bzw. Rₚ²
Δσ : Zulässiger Spannungsbereich, in dem beide Werkstoffbereiche plastisch fließen, ohne daß Werkstoffversagen eintritt
Δε_{1,2}: Zum zulässigen Spannungsbereich Δσ gehörender Dehnungsbereich für Werkstoffbereich 1 bzw. 2

## Patentansprüche

1. Verfahren zum Herstellen eines entsprechend den Festigkeits- bzw. Steifigkeitsanforderungen unterschiedliche Materialstärken aufweisenden Blechformteiles durch Tiefziehen, **dadurch gekennzeichnet**, daß eine Blechplatine (1) im Bereich der Formgebung erwärmt wird, wobei zwecks Erreichen eines unterschiedlichen Werkstoff-Dehnungskoeffizienten über der Flächenerstreckung der Blechplatine (1) und damit einer unterschiedlich hohen Dehnung mit damit einhergehender Materialstärkenreduzierung der Blechplatine (1) während des Tiefziehens die Erwärmung nur partiell oder mit unterschiedlicher Intensität erfolgt.

2. Verfahren nach Anspruch 1, **gekennzeichnet** durch die Verwendung einer aus mindestens zwei gefügten Teilblechen unterschiedlicher Stahlwerkstoffe bestehenden Blechplatine (1).

3. Verfahren nach Anspruch 1, **gekennzeichnet** durch die Verwendung einer aus mindestens zwei gefügten Teilblechen unterschiedlicher Blechdicken bestehenden Blechplatine (1).

4. Verfahren nach Anspruch 1, **dadurch gekennzeichnet**, daß die Umformung der Blechplatine (1) in mindestens zwei Schritten erfolgt.

5. Verfahren nach Anspruch 1, **dadurch gekennzeichnet**, daß die Erwärmung zwischen zwei Umformschritten erfolgt.

6. Verfahren nach Anspruch 1, **dadurch gekennzeichnet**, daß die Erwärmung nach einem der letzten Walzschritte bei der Blechherstellung und vor der weiteren Verarbeitung des Blechwerkstoffes erfolgt.

## Claims

1. Method of manufacturing a shaped sheet-metal part, having different thicknesses of material according to the need for strength or rigidity, by deep-drawing, **characterized in that** a sheet-metal flat (1) is heated in the region to be shaped, in which case, with the objective of achieving a variable coefficient of elongation of the material over the surface extension of the sheet-metal flat (1) and thus a variable level of elongation with the concomitant reduction in thickness of the sheet-metal flat (1) during deep-drawing, the heating is carried out only in parts or with varying intensity.

2. Method according to Claim 1, **characterized** by the use of a sheet-metal flat (1) consisting of at least two joined partial sheets of different steel materials.

3. Method according to Claim 1, **characterized** by the use of a sheet-metal flat (1) consisting of at least two joined partial sheets of different thicknesses.

4. Method according to Claim 1, **characterized** in that the sheet-metal flat (1) is shaped in at least two stages.

5. Method according to Claim 1, **characterized** in that the heating is carried out between two shaping stages.

6. Method according to Claim 1, **characterized** in that the heating is carried out after one of the final rolling stages during manufacture of the sheet-metal and before further processing of the sheet-metal material.

## Revendications

1. Procédé de fabrication d'une pièce façonnée en tôle, obtenue par étirage profond, présentant des épaisseurs de matériaux différentes, de manière correspondante aux exigences imposées en matière de résistance ou de rigidité, caractérisé en ce qu'un flan en tôle (1) est chauffé dans la zone du formage, où le chauffage n'est effectué que partiellement ou bien avec une intensité différente, dans le but d'obtenir un coefficient de dilatation du matériau différent sur l'étendue de la surface du flan en tôle (1) et, ainsi, d'obtenir une dilatation de valeur différente, avec une réduction induite de l'épaisseur du matériau du flan en tôle (1) pendant l'étirage profond.

2. Procédé selon la revendication 1, caractérisé par l'utilisation d'un flan en tôle (1) constitué d'au moins deux tôles partielles, assemblées, constituées de matériaux à base d'acier différents.

3. Procédé selon la revendication 1, caractérisé par l'utilisation d'un flan en tôle (1) constitué d'au moins deux tôles partielles, assemblées, ayant des épaisseurs de tôles différentes.

4. Procédé selon la revendication 1, caractérisé en ce que le formage du flan en tôle (1) s'effectue en au moins deux étapes.

5. Dispositif selon la revendication 1, caractérisé en ce que le chauffage s'effectue entre deux étapes de reformage.

6. Procédé selon la revendication 1, caractérisé en ce que le chauffage s'effectue après la dernière étape de laminage, lors de la fabrication des tôles, et avant la continuation de la transformation du matériau de la tôle.
